# EUROPÄISCHE PATENTSCHRIFT

(11) **EP 1 398 127 B1**
(45) Veröffentlichungstag und Bekanntmachung des Hinweises auf die Patenterteilung: **23.11.2005**
(21) Anmeldenummer: 02020641.3
(22) Anmeldetag: 13.09.2002
(51) Int. Cl.: B27N 1/02

(54) **Verfahren zum Reinigen einer Anlage zur Trockenbeleimung von zellulosen Fasern**
Process for cleaning a mixer for the dry-glueing of cellulosic fibers
Procédé pour le nettoyage d'un dispositif de collage à sec des fibres cellulosiques

(43) Veröffentlichungstag der Anmeldung: 17.03.2004
(73) Patentinhaber: Fritz Egger GmbH & Co, 3105 Unterradlberg (AT)
(72) Erfinder: Himmelreich, Michael, 33102 Paderborn (DE); Schiegl, Walter, 6380 St. Johann in Tirol (AT); Steinwender, Michael, 2380 Perchtoldsdorf (AT)
(74) Vertreter: Cohausz & Florack

(56) Entgegenhaltungen:
- WO-A-02/43934
- DE-A- 2 847 982
- GB-A- 1 099 941

## Beschreibung

Die Erfindung betrifft ein Verfahren zum Reinigen einer Anlage zur Trockenbeleimung von zellulosen Fasern, wobei die Anlage eine Trockenbeleimungsstrecke und einen Abscheiderzyklon zum Abscheiden der zellulosen Fasern aus dem Transportluftstrom aufweist.

Verfahren zur Trockenbeleimung von faserartigem Material sind dem Fachmann aus verschiedenem Schriftum bekannt. Allen diesen Verfahren ist gemein, dass aus zellulosem Material wie beispielsweise Holzhackgut zuvor Fasern durch Einwirkung von Temperatur und Druck in einer Sattdampfatmosphäre ein Aufschluss des zellulosen Materials erfolgt. Diesen Vorgang nennt man Kochen. Anschließend gelangt das so vorbehandelte zellulose Material in den Refiner, in welchem durch aneinander vorbeilaufende Mahlscheiben mit geringem Abstand Fasern gewonnen werden. In der Blasleitung - auch blow-line genannt - werden Additive und insbesondere Leim zugegeben und dann unmittelbar danach getrocknet. Diese Art der Beleimung ist die konventionelle blow-line Bleimungstechnologie.

In den vergangenen Jahren wurden wie bereits erwähnt Alternativen zur blow-line Beleimung entwickelt und es zeigt sich nahezu unabhängig vom Verfahren, dass durch eine kombinierte Beleimung bestehend aus blow-line Beleimung und Trockenbeleimung Bindemittel im Ausmaß von ca. 30% bezogen auf eine ausschließliche blow-line Beleimung eingespart werden kann, ohne dass die finalen Produkteigenschaften dadurch negativ beeinflusst werden.

Auf unterschiedliche Trockenbeleimungsverfahren soll hier nicht eingegangen werden - diese sind beispielsweise in den Schriften WO 02/43934 A1, DE 101 04 047 A1, WO 02/04183 A1 oder DE 197 40 676 A1 beschrieben.

Allen Verfahren gemeinsam ist, dass das bereits getrocknete Fasermaterial mit einem Leimnebel vermischt wird, wodurch sich der Leim auf dem Fasermaterial niederschlägt und darauf haften bleibt. Problematisch dabei allerdings ist, dass sich an Anlagenteilen, die sich nach der Einbringzone des Leims in die Anlage befinden, Verschmutzungen bilden, die keinen störungsfreien Betrieb der Anlage ermöglichen. Zum einen können sich diese Verschmutzungen während des Anlagenbetriebs lösen und sich mit den Fasern vermischen, wodurch sich bei der finalen Platte Störungen im Erscheinungsbild ergeben. Zum anderen können in Abhängigkeit von der Mächtigkeit der Verschmutzungen Störungen im aerodynamischen Verhalten der Trockenbeleimungsanlage ergeben. Damit verbunden sind Ungleichheiten in der Faserbeleimung, die zu Nachteilen bei den finalen Produkteigenschaften führen wie z.B. Leimflecken durch überbeleimte Faseragglomerate oder Verminderung der Festigkeitseigenschaften.

Der Erfindung liegt daher das technische Problem zugrunde, solche Anbackungen sehr einfach und dennoch wirkungsvoll zu beseitigen.

Das zuvor aufgezeigte technische Problem wird erfindungsgemäß durch ein Verfahren mit den Merkmalen des Anspruches 1 gelöst. Weitere vorteilhafte Ausgestaltungen des Verfahrens sind in den abhängigen Unteransprüchen angegeben.

Erfindungsgemäß ist erkannt worden, dass allein dadurch, dass die Partikelgröße gegenüber der Partikelgröße der Fasern vergrößert zu werden braucht, um einen ausreichenden Reinigungseffekt zu erzielen. Denn die erhöhte Masse und Größe der Partikel des kleinstückigen Holzmaterials sind dafür maßgeblich, dass die Oberflächen zumindest teilweise von ihren Anbackungen befreit werden.

Im folgenden wird die Erfindung anhand eines Ausführungsbeispiels einer Anlage und eines konkreten Beispiels näher erläutert.

Die einzige Figur zeigt schematisch als Blockdiagramm das Verfahren für die Herstellung von mitteldichten Faserplatten (MDF), wobei eine Anwendung prinzipiell für jedes Verfahren zur Trockenbeleimung unabhängig von der apparativen Ausführung möglich ist.

Beim üblichen Betrieb der Trockenbeleimungsanlage gelangen Fasern aus einer Fasertrocknung zur Trockenbeleimungsanlage, in der Leim in der Regel als mittels Düsen erzeugter feiner Leimnebel eingebracht wird. Im Anschluss daran gelangen die beleimten Fasern zur Abscheidung vom Transportluftstrom in einen Abscheiderzyklon und die beleimten Fasern werden zur Weiterverarbeitung abtransportiert.

Für den erfindungsgemäßen Reinigungsbetrieb wird der Anlage nun anstelle der Fasern vom Trockner kleinstückiges Holz wie z.B. Hackgut zugeführt. Es ist selbstverständlich, dass dafür die Leimzuführung abgestellt ist. Das Hackgut wird ebenfalls vom Zyklon abgeschieden und aus der Anlage ausgeschleust. Das kleinstückige Holz reißt an den Innenwandungen befindliche Verschmutzungen mit und säubert dadurch innerhalb kurzer Zeit die Anlage.

Anstelle von Hackgut kann jedes andere kleinstückige Holzmaterial verwendet werden wie z.B. Späne aus der Fertigung von Spanplatten, Sägemehl aus der Sägeindustrie, granulierte Spanplatten oder MDF-Platten, ausgeschiedenes Feingut aus der Fertigung von oriented strand board (OSB). Diese Materialien sind in der Holzwerkstoffindustrie ausreichend vorhanden, daher gut verfügbar und zeichnen sich durch geringe Kosten aus. Wesentlich ist, dass das Material holzähnliche Eigenschaften hat, um Abrasion an den Anlagenteilen zu vermeiden, und hinsichtlich der Stückigkeit deutlich über jener der Holzfasern liegt.

Für die Charakterisierung der Größe der Einzelpartikel des kleinstückigen Holzmaterials können beispielhaft folgende Angaben zum relativen Massenanteile gemacht werden (Durchgang durch ein Sieb mit der entsprechenden Siebmaschenweite):

**Tabelle 1:**

| Kleinstückiges Material | kleiner 5mm | größer 20mm |
|---|---|---|
| Hackgut grob | 3,0% | 15,0% |
| Hackgut fein | 15,0 % | 3,0% |
| Sägemehl | 60,0% | 0,1% |
| Granulierte Platten | 35,0% | 2,0% |

Die Stückigkeit lässt sich auch anhand der Schüttdichte vergleichen - Fasern weisen eine von 20 bis 40 kg/m³ auf (z.B. mittlere Dichte der Fasermatte nach der Mattenbildung vor der Vorpresse), das kleinstückige Holz hat eine zwischen 100 und 200 kg/m³. Das kleinstückige Holz kann trocken sein oder auch den natürlichen Feuchtigkeitsgehalt aufweisen, welcher in der Regel zwischen 50% und 150% bezogen auf die Trockenmasse beträgt.

Das vom Zyklon abgetrennte kleinstückige Holz kann je nach Grad der Verschmutzung mit abgereinigten Anbackungen dem Reinigungsprozess im Sinne einer Materialkreislaufführung wieder zugeführt werden. Eine Zwischenlagerung für eine mehrmalige Verwendung ist ebenso möglich wie eine ausschließlich einmalige. Das Material kann, nachdem es für weitere Reinigungen ungeeignet ist, verbrannt, dem MDF-, dem Spanplattenfertigungsprozess oder einem vergleichbaren Plattenfertigungsprozess zugeführt werden oder anderweitig stofflich verwendet werden.

Beispiel 1: Eine Anlage ähnlich der in der DE 197 40 676 A1 beschrieben Anlage wurde über mehrere Produktionstage zur Trockenbeleimung von Fasern betrieben. Die Anlage ist ausgelegt für einen Faserdurchsatz von etwa 5.000 kg/Stunde trockenem Material und unterscheidet sich zur DE 197 40 676 A1 dadurch, dass kein Aggregat zur Auflösung von Faseragglomeraten vorhanden ist und dass der Faserstrom nicht von oben nach unten, sondern von unten nach oben durch die Beleimungszone geführt wird. Die Strömungsgeschwindigkeit im Bereich der Beleimungszone beträgt zwischen 15 und 30 m/s. Über die herkömmliche blow-line Beleimung wurden etwa 5 Masse% Leim angegeben als Festharz auf die Fasern aufgebracht, über die Trockenbeleimung ebensoviel. Nach drei Betriebstagen traten Störungen durch Anbackungen an den Innenwandungen der Anlage auf. Die Anlage wurde abgestellt und Anbackungen mit einer Stärke von mehreren Zentimetern wurden großflächig unmittelbar nach der Leimzuführzone festgestellt. Die Anlage wurde wieder angefahren, aber anstelle der Fasern wurde Hackgut der Anlage zugeführt. Das Hackgut entspricht der üblichen Größe und Qualität, wie es für die Herstellung von mitteldichten Faserplatten (MDF) verwendet wird. Nach einem Reinigungszyklus von ca. 10 Minuten wurde die Anlage erneut abgestellt und eine Kontrolle ergab, dass alle Anbackungen abgereinigt werden konnten. Das mit Anbackungen verunreinigte Hackgut konnte problemlos der Verbrennung zugeführt werden.

## Patentansprüche

1. Verfahren zum Reinigen einer Anlage zur Trockenbeleimung von zellulosen Fasern, wobei die Anlage eine Trockenbeleimungsstrecke und einen Abscheiderzyklon zum Abscheiden der zellulosen Fasern aus dem Transportluftstrom aufweist, **dadurch gekennzeichnet, daß**
- anstelle der Fasern ein kleinstückiges Holzmaterials dem Transportluftstrom vor der Trockenbeleimungsstrecke zugefügt wird, wobei
- die an den Innenwandungen befindlichen Verschmutzungen durch die Partikel des kleinstückigen Holzmaterials mitgerissen werden, und daß
- das kleinstückige Holzmaterial vom Abscheiderzyklon aus dem Transportluftstrom abgeschieden wird.

2. Verfahren nach Anspruch 1,
bei dem als kleinstückiges Holzmaterial Hackgut, Späne aus der Fertigung von Spanplatten, Sägemehl aus der Sägeindustrie, granulierte Spanplatten oder MDF-Platten oder ausgeschiedenes Feingut aus der Fertigung von CSB-Platten verwendet wird.

3. Verfahren nach Anspruch 1 oder 2,
bei dem als kleinstückiges Holzmaterial ein Holzmaterial mit einer Schüttdichte von 100 bis 200 kg/m³ verwendet wird.

4. Verfahren nach einem der Ansprüche 1 bis 3,
bei dem das ausgeschiedene kleinstückige Holzmaterial im Rahmen einer Materialkreislaufführung dem Reinigungsprozess wieder zugeführt wird.

## Claims

1. Process for cleaning equipment for dry bonding cellulose fibres, wherein the equipment exhibits dry bonding segment and a separation cyclone for separating the cellulose fibres from the conveyor air stream, **characterised** wherein
- instead of the fibres a small-sized wooden material is fed to the conveyor air stream prior to the dry bonding segment, wherein
- the contamination on the inner walls is caught by the particles of the small-sized wooden material, and wherein
- the small-sized wooden material is separated from the conveyor air stream by the separation cyclone.

2. Process according to claim 1, in which chips, shavings from the fabrication of chip-board, sawdust from the saw milling industry, granulated chip-board or MDF-board or separated finely granulated from the fabrication of OSB-board are employed as the small-sized wooden material.

3. Process according to claim 1 or 2, in which a wooden material having a bulk density (or settled apparent density) of 100 to 200 kg/mis employed as the small-sized wooden material.

4. Process according to one of claims 1 to 3, in which the separated small-sized wooden material is fed back to the cleaning process in the course of a material circulating operation.

## Revendications

1. Procédé pour le nettoyage d'un dispositif de collage à sec de fibres cellulosiques, dans lequel le dispositif présente un segment de collage à sec et un cyclone séparateur pour la séparation des fibres cellulosiques en dehors du flux d'air de transport, **caractérisé en ce que** :
- un matériau de bois en petits morceaux est adjoint au flux d'air de transport au lieu des fibres en amont du segment de collage à sec,
- les salissures situées sur les parois intérieures étant entraînées par les particules du matériau de bois en petits morceaux, et **en ce que** :
- le matériau de bois en petits morceaux est séparé en dehors du flux d'air de transport par le cyclone séparateur.

2. Procédé selon la revendication 1, dans lequel un produit haché, des copeaux issus de la fabrication de panneaux de particules, de la sciure de bois issue de l'industrie de sciage, des panneaux de particules ou des panneaux de MDF granulés ou un produit fin issu de la fabrication de panneaux de OSB sont utilisés comme matériau de bois en petits morceaux.

3. Procédé selon l'une quelconque des revendications 1 ou 2, dans lequel un matériau de bois ayant une masse volumique apparente de 100 à 200 kg/m³ est utilisé comme matériau de bois en petits morceaux.

4. Procédé selon l'une quelconque des revendications 1 à 3, dans lequel le matériau de bois en petits morceaux séparé est à nouveau introduit dans le processus de nettoyage dans le cadre d'un guidage en circuit des matériaux.
